# EUROPÄISCHE PATENTSCHRIFT

(11) **EP 0 691 317 B1**
(45) Veröffentlichungstag und Bekanntmachung des Hinweises auf die Patenterteilung: **12.01.2000**
(21) Anmeldenummer: 95108938.2
(22) Anmeldetag: 09.06.1995
(51) Int. Cl.: C06D 5/06

(54) **Gaserzeugendes, azidfreies Stoffgemisch**
Non-azide gas generant formulations
Compositions génératrices de gaz exempt d'azoture

(30) Priorität: 01.07.1994 DE 4423088
(43) Veröffentlichungstag der Anmeldung: 10.01.1996
(73) Patentinhaber: TRW Airbag Systems GmbH & Co. KG, 84544 Aschau am Inn (DE)
(72) Erfinder: Stark, Armin, Dr., D-84453 Mühldorf (DE); Zeuner, Siegfried, Dr., D-81369 München (DE); Rödig, Karl-Heinz, D-84544 Aschau (DE)
(74) Vertreter: Sulzbach, Werner, Dipl.-Chem. Dr.

(56) Entgegenhaltungen:
- EP-A- 0 543 026
- FR-A- 2 175 963
- US-A- 3 203 842
- US-A- 3 214 304
- US-A- 3 785 149
- US-A- 3 806 461
- US-A- 3 862 866
- US-A- 3 993 514
- US-A- 4 111 728
- US-A- 4 214 438

## Beschreibung

Die Erfindung betrifft ein gaserzeugendes Stoffgemisch, insbesondere zur Erzeugung von Treibgas für Insassenschutzvorrichtungen in Kraftfahrzeugen, insbesondere für Airbag-Systeme.

Passive Sicherheitseinrichtungen für Kraftfahrzeuge, wie beispielsweise Airbag-Systeme, dienen dazu, im Falle einer Kollision des Fahrzeuges die Fahrzeuginsassen vor Verletzungen zu schützen. Hierzu enthält ein Gaserzeuger in einem Brennraum ein gaserzeugendes Stoffgemisch in Form von Tabletten, Pellets oder Granulat, das nach einer elektrischen Aktivierung ein Treibgas erzeugt, das seinerseits einen Gassack aufbläst, wodurch vermieden wird, daß der Fahrzeuginsasse beispielsweise auf die Windschutzscheibe, das Lenkrad oder das Armaturenbrett aufschlägt.

Als gaserzeugende Stoffgemische sind verschiedene Stoffgemische bekannt. So wird beispielsweise Natriumazid als gasliefernde Hauptkomponente, Kaliumnitrat als Oxydator und Siliziumdioxyd eingesetzt, wobei das Siliziumdioxyd die bei der Reaktion des Azids mit dem Nitrat gebildeten Stoffe Natrium und Kalium als Schlacke bindet. Ein wesentlicher Nachteil der Verwendung von natriumazidhaltigen Treibstoffen liegt in deren hohen Toxizität, was besondere Maßnahmen unter anderem bei der Herstellung, dem Transport und der Entsorgung erfordert. Nachteilig sind auch die alkalisch reagierenden Verbrennungsrückstände, die eine Verätzungsgefahr hervorrufen können.

Ferner sind gaserzeugende Massen bekannt, die aus einem Alkalimetallazid und einem Metalloxyd, meist aus Eisenoxyd, bestehen (vgl. DE-OS 24 59 667). Diese bekannten Stoffgemische weisen jedoch eine geringe Abbrandgeschwindigkeit und eine schlechte Anzündwilligkeit auf.

Weiterhin ist aus der DE-OS 43 17 727 ein Stoffgemisch aus Nitrozellulose und Nitroglyzerin bekannt. Solche Treibstoffgemische auf der Basis von Nitrozellulose weisen eine schlechte Temperaturstabilität auf, mit der Folge einer begrenzten Lebensdauer und der Unmöglichkeit diesen Stoff zu recyceln. Darüber hinaus enthalten diese Treibstoffgemische Schwermetallsalze als Abbrandregler, was zusätzlich die Entsorgung erschwert. Von größtem Nachteil dagegen sind die beim Abbrand entstehenden enormen Mengen an Kohlenstoffmonoxyd.

Nun sind in den letzten Jahren natriumazidfreie Treibstoffmischungen vorgeschlagen worden (US 4 948 439), die als Hauptkomponente stickstoffreiche organische Verbindungen wie Tetrazole bzw. Tetrazolderivate oder Tetrazolate enthalten. Solche stickstoffhaltige, organische Treibstoffgemische besitzen dagegen den Nachteil, daß bei der Verbrennung neben Kohlenstoffmonoxyd in beträchtlichen Mengen auch nitrose Gase NOₓ freigesetzt werden, so daß die Gefahr einer kombinierten Vergiftung nicht ausgeschlossen werden kann.

Schließlich offenbart die Druckschrift US 3 880 595 Stoffgemische, die auf einer stickstofffreien organischen Verbindung, wie zum Beispiel Zitronensäure, basieren. Der Nachteil dieser Treibstoffe liegt in deren niedrigen thermischen Stabilität und deren hohen Hygroskopizität sowie in der schlechten Verarbeitbarkeit, insbesondere die nur unter großen Schwierigkeiten durchzuführende Verpressung zu Tabletten bzw. Pellets.

Das U.S. Patent 3 862 866 wird als nächstkommender Stand der Technik angesehen. Es offenbart ein gaserzeugendes Stoffgemisch, insbesondere zur Erzeugung von Treibgas für Insassenschutzvorrichtungen in Kraftfahrzeugen, welches im wesentlichen aus einer Kohlenstoff, Wasserstoff und Sauerstoff enthaltenden organischen Verbindung, wie beispielsweise Saccharose, Stärke, Zellulose, Ascorbinsäure oder Oxalsäure, und einem anorganischen Oxydator aus der Gruppe der Perchlorate oder Chlorate besteht. Das Stoffgemisch enthält ca. ein Teil der organischen Verbindung, drei Teile des anorganischen Oxydators und ein bis vier Teile Metallcarbonate als Kühlmittel.

Der Erfindung liegt demgegenüber die Aufgabe zugrunde, ein gaserzeugendes, azidfreies Treibstoffgemisch bereitzustellen, das aus ungiftigen Komponenten besteht, eine hohe thermische und chemische Stabilität aufweist, gut verarbeitbar und nicht hygroskopisch ist und schließlich auch eine ausreichende Abbrandgeschwindigkeit sowie eine gute Anzündwilligkeit besitzt.

Diese Aufgabe wird erfindungsgemäß durch die Bereitstellung eines gaserzeugenden Stoffgemisches gelöst, welches im wesentlichen besteht aus:
a) Fumarsäure oder Salzen der Fumarsäure in einem Anteil von 20 bis 45 Gew.-%;
b) einem anorganischen Oxydator aus der Gruppe der Perchlorate, Chlorate, Peroxide oder deren Mischungen, in einem Anteil von 55 bis 80 Gew.-%; und
c) einem Metalloxid mit einem Anteil von 0 bis 20 Gew.-%.

Diese Treibstoffkomponenten sind ungiftig und preiswert sowie recyclingfähig und zudem sehr gut verarbeitbar. Ferner wird mit diesem erfindungsgemäßen Treibstoffgemisch eine hohe Abbrandgeschwindigkeit erzielt, wobei jedoch die Verbrennungsrückstände ungiftig sind. Zudem weist das Treibgas selbst nur einen minimalen Schadgasgehalt auf. Schließlich ist das erfindungsgemäße Treibstoffgemisch schwermetallfrei und ist mit geringen Herstellungskosten zu fertigen.

Eine vorteilhafte Weiterbildung des erfindungsgemäßen Stoffgemisches kann zusätzlich ein Metalloxid in einer

Menge von höchstens 20 Gew.-% enthalten. Dieses Metalloxid dient zum einen als Kühlmittel zum anderen u. U. als ballistisches Additiv.

Als organische Verbindung wird erfindungsgemäß Fumarsäure (C₄H₄O₄) eingesetzt. Auch entsprechende Salze der Fumarsäure, insbesondere Natrium-, Kalium-, Kalzium-, Magnesiumfumarate, können mit Vorteil als organische Verbindung eingesetzt werden.

Schließlich kann als Metalloxid eine Auswahl aus den Gruppen Al₂O₃, B₂O₃, SiO₂, TiO₂, MnO₂, CuO, Fe₂O₃ und ZnO getroffen werden oder eine Mischung derselben verwendet werden.

Die nachfolgenden Beispiele dienen im Zusammenhang mit den Zeichnungen der weiteren Erläuterung der Erfindung. Es zeigen:
Figur 1 ein Diagramm eines Stabilitätstests für den Vergleich der thermischen Stabilität eines erfindungsgemäßen Stoffgemisches mit einem bekannten Treibstoffgemisch,
Figur 2 ein Diagramm eines Hygroskopizitätstests für den Vergleich eines erfindungsgemäßen Stoffgemisches mit dem bekannten Treibstoffgemisch aus Figur 1 und
Figur 3 eine die Schadgasgehalte enthaltenden Tabelle eines erfindungsgemäßen Stoffgemisches und eines weiteren bekannten Treibstoffgemisches.

Gemäß einem ersten Ausführungsbeispiel besteht das Stoffgemisch aus 34,4 Gew.-% Fumarsäure und 65,6 Gew.-% Kaliumperchlorat. Dieses Treibgasgemisch wurde bezüglich der thermischen Stabilität als auch der Hygroskopizität mit einem aus der schon genannten Druckschrift US 3 880 595 bekannten Stoffgemisch aus 35,3 Gew.-% Zitronensäure und 64,7 Gew.-% Kaliumperchlorat verglichen. Die Ergebnisse dieser Vergleichsversuche sind in den Figuren 1 und 2 dargestellt.

Nach Figur 1 wurde der Stabilitätstest (Holland-Test) bei einer Temperatur von 110 °C über eine Zeitdauer von mehr als 70 Stunden durchgeführt. Dabei zeigte das bekannte Stoffgemisch (Bezugszeichen 1) eine Gewichtsabnahme von fast 0,8 %, während das erfindungsgemäße Stoffgemisch (Bezugszeichen 2) weniger als 0,01 % Gewichtsabnahme aufweist.

Der Hygroskopizitätstest wurde bei einer relativen Luftfeuchtigkeit von 86% über eine Zeitdauer von nahezu 100 Stunden durchgeführt. Gemäß Figur 2 beträgt beim bekannten Stoffgemisch (Bezugszeichen 1) die Gewichtszunahme 13%, während bei dem erfindungsgemäßen Stoffgemisch (Bezugszeichen 2) keine Gewichtsaufnahme meßbar ist.

Schließlich wurde mit dem gleichen erfindungsgemäßen Treibstoffgemisch (Stoffgemisch 2) ein Vergleich mit einem weiteren bekannten Treibstoffgemisch (Stoffgemisch 1), bestehend aus 30,8 Gew.-% 5-Aminotetrazol, 36,1 Gew.-% Natriumnitrat und 33,1 Gew.-% Eisen-(III)-Oxyd (vgl. US 4 948 439) durchgeführt. Dabei erfolgte der Abbrand der Treibstoffe in einem üblichen Gasgenerator. Hierzu wurden die Treibstoffkomponenten fein aufgemahlen und zu Tabletten verpresst. Die erzeugte Gasmenge und der entstehende Gasdruck waren ausreichend zur Füllung eines 65 Liter-Sackes. Die gemessenen Schadgaskonzentrationen beziehen sich dabei auf ein Meßvolumen von 60 l. Das Ergebnis des Versuches ist in Figur 3 dargestellt. Hiernach erzeugt das bekannte Stoffgemisch 1 15.000 ppm Kohlenmonoxyd (CO), 500 ppm Stickoxyde (NOₓ) sowie 3.000 ppm Ammoniak (NH₃), wogegen das erfindungsgemäße Stoffgemisch 2 lediglich 3.000 ppm Kohlenmonoxyd, jedoch kein Stickoxyd und kein Ammoniak erzeugt.

Ein erfindungsgemäßes Treibstoffgemisch als zweites Ausführungsbeispiel enthält 30,2 Gew.-% Fumarsäure, 63,6 Gew.-% Kaliumperchlorat und 6,2 Gew.-% Eisenoxyd. Dieses Eisenoxyd dient dabei als Kühlreagenz und setzt die Abbrandtemperatur um ca. 7 % herab. Auch dieses erfindungsgemäße Treibstoffgemisch erzeugt nach einem Abbrand lediglich einen Schadgasgehalt von ca. 3.000 ppm Kohlenmonoxyd.

## Patentansprüche

1. Gaserzeugendes Stoffgemisch, insbesondere zur Erzeugung von Treibgas für Insassenschutzvorrichtungen in Kraftfahrzeugen, dadurch gekennzeichnet, daß das Stoffgemisch im wesentlichen besteht aus
a) Fumarsäure oder Salzen der Fumarsäure in einem Anteil von 20 bis 45 Gew.-%;
b) einem anorganischen Oxydator aus der Gruppe der Perchlorate, Chlorate, Peroxyde oder deren Mischungen, in einem Anteil von 55 bis 80 Gew.-%; und
c) einem Metalloxid in einem Anteil von 0 bis 20 Gew.-%.

2. Gaserzeugendes Stoffgemisch nach Anspruch 1, dadurch gekennzeichnet, daß als Salze der Fumarsäure Natrium-, Kalium-, Kalzium- oder Magnesiumfumarate eingesetzt werden.

3. Gaserzeugendes Stoffgemisch nach Anspruch 1 oder 2, dadurch gekennzeichnet, daß der Oxydator Kaliumperchlorat ist.

4. Gaserzeugendes Stoffgemisch nach einem der vorhergehenden Ansprüche, dadurch gekennzeichnet, daß das Metalloxid aus der Gruppe Al₂O₃, B₂O₃, SiO₂, TiO₂, MnO₂, CuO, Fe₂O₃, ZnO oder deren Mischungen ausgewählt ist.

## Claims

1. A gas-generating substance mixture, in particular for producing propellant gas for occupant protection devices in motor vehicles, characterized in that the substance mixture consists essentially of
a) 20 to 45% by weight of fumaric acid or salts of fumaric acid;
b) 55 to 80% by weight of an inorganic oxidant from the group consisting of perchlorates, chlorates, peroxides, or mixtures thereof; and
c) 0 to 20% by weight of a metal oxide.

2. The gas-generating substance mixture according to claim 1, characterized in that sodium, potassium, calcium, or magnesium fumarates are used as salts of the fumaric acid.

3. The gas-generating substance mixture according to claim 1 or 2, characterized in that the oxidant is potassium perchlorate.

4. The gas-generating substance mixture according to any of the preceding claims, characterized in that the metal oxide is selected from the group consisting of Al₂O₃, B₂O₃, SiO₂, TiO₂, MnO₂, CuO, Fe₂O₃, ZnO, or mixtures thereof.

## Revendications

1. Mélange de matières générateur de gaz, en particulier en vue de produire du gaz propulseur pour des dispositifs de protection d'occupants dans des véhicules automobiles, caractérisé en ce que le mélange de matières se compose essentiellement
a) d'acide fumarique ou de sels de l'acide fumarique dans une proportion de 20 à 45 % en poids ;
b) d'un oxydant inorganique du groupe des perchlorates, chlorates, peroxydes ou de leurs mélanges, dans une proportion de 55 à 80 % en poids ; et
c) d'un oxyde métallique dans une proportion de 0 à 20 % en poids.

2. Mélange de matières générateur de gaz selon la revendication 1, caractérisé en ce que les sels de l'acide fumarique mis en oeuvre sont des fumarates de sodium, de potassium, de calcium ou de magnésium.

3. Mélange de matières générateur de gaz selon la revendication 1 ou 2, caractérisé en ce que l'oxydant est du perchlorate de potassium.

4. Mélange de matières générateur de gaz selon une des revendications précédentes, caractérisé en ce que l'oxyde métallique est sélectionné dans le groupe constitué de Al₂O₃, B₂O₃, SiO₂, TiO₂, MnO₂, CuO, Fe₂O₃, ZnO ou de leurs mélanges.
